# EUROPÄISCHE PATENTSCHRIFT

(11) **EP 0 373 295 B1**
(45) Veröffentlichungstag und Bekanntmachung des Hinweises auf die Patenterteilung: **30.09.1992**
(21) Anmeldenummer: 89114956.9
(22) Anmeldetag: 12.08.1989
(51) Int. Cl.: D02H 13/30, B65H 75/14

(54) **Verfahren zur Herstellung eines Kettbaums sowie nach diesem Verfahren hergestellter Kettbaum**
Process for the manufacture of a warp beam, and warp beam made by this process
Procédé de fabrication d'un ensouple et ensouple fabriqué selon ce procédé

(30) Priorität: 07.12.1988 DE 3841070
(43) Veröffentlichungstag der Anmeldung: 20.06.1990
(73) Patentinhaber: RHONE-POULENC RHODIA AKTIENGESELLSCHAFT, 79108 Freiburg (DE)
(72) Erfinder: Dollhopf, Rüdiger, Dipl.-Ing., D-7834 Herbolzheim 5 (DE)

(56) Entgegenhaltungen:
- DE-U- 8 618 256
- FR-A- 1 164 938
- FR-A- 1 216 169
- GB-A- 1 098 791

## Beschreibung

Die Erfindung betrifft ein Verfahren zur Herstellung eines Kettbaums aus
- einem aus schweißbarem Metall bestehenden runden Kettbaumrohr
   und
- zwei, jeweils einen Kettbaumscheibenhals aufweisenden und ebenfalls aus schweißbarem Metall bestehenden Kettbaumscheiben,
   wobei jeweils
- ein am Innenumfang mit einer ringförmigen Verstärkung oder Verdickung versehendes Ende des Kettbaumrohres über einen Kragen eines Kettbaumscheibenhalses gesteckt
   und
- das Ende des Kettbaumrohres mit dem Kettbaumscheibenhals durch Rundumverschweißen an der Stoßstelle zwischen dem Kettbaumrohr und dem Kettbaumscheibenhals fest verbunden
   wird, ferner der so hergestellte Kettbaum im Bereich der Kettbaumscheibenhälse, der Rundschweißnähte und des Kettbaumrohres auf Endmaß überdreht und der Kettbaum einer Belastungsprüfung der Art unterzogen wird, daß man auf seinen zylindrischen Teil regelmäßig verteilte, in Richtung der Längsachse des Kettbaumrohres gerichtete Zugkräfte wirken läßt.

Die Erfindung betrifft außerdem einen Kettbaum, bestehend aus einem runden Kettbaumrohr aus schweißbarem Metall mit an den Enden des Kettbaumrohres angeordneten Kettbaumscheiben aus ebenfalls schweißbarem Metall, bei dem die Kettbaumscheiben an der dem Kettbaumrohr zugekehrten Seite jeweils einen Kettbaumscheibenhals besitzen, der mit dem jeweiligen Ende des Kettbaumrohres an der Stoßstelle zwischen dem Kettbaumrohr und dem Kettbaumscheibenhals durch eine Rundschweißnaht fest verbunden ist, wobei jeweils das am Innenumfang mit einer ringförmigen Verstärkung oder Verdickung versehene Ende des Kettbaumrohres über einen Kragen eines Kettbaumscheibenhalses gesteckt ist.

Aus dem deutschen Gebrauchsmuster G 86 18 256.0 ist ein Kettbaum aus Leichtmetall zum Schären, Zetteln, Wickeln und dergleichen von Fäden, Garnen und dergleichen aus Textilmaterial, zum Beispiel Baumwolle, Schmelzspinnmaterial und dergleichen, bekannt; dieser bekannte Kettbaum besteht aus einem - runden - Rohr mit an den Rohrenden angeordneten Flanschen, bei dem die Flansche an der dem Rohr zugekehrten Seite einen Flanschhals besitzen, der mit dem Rohrende durch eine Rundschweißnaht fest verbunden ist, wobei das Rohrende über einen Kragen des Flanschhalses gesteckt ist. Ein solcher Kettbaum wird in der Weise hergestellt, daß
- die vorgedrehten Teile, nämlich das Rohr (das Kettbaumrohr) und die beiden Flansche (die beiden Kettbaumscheiben), so zusammengefügt werden, daß jeweils ein Ende des Rohres über einen Kragen eines Flanschhalses (eines Kettbaumscheibenhalses) gesteckt wird,
- jeweils das Ende des Rohres mit dem Flanschhals durch Rundumverschweißen an der Stoßstelle zwischen dem Rohr und dem Flanschhals fest verbunden wird
   und
- der so geschweißte Kettbaum im zylindrischen Teil, i.e. im Bereich der Flanschhälse, der Rundschweißnähte und des Rohres, auf Endmaß überdreht wird.

Ein solchermaßen hergestellter, bekannter Kettbaum wird danach schließlich, also nach dessen Fertigstellung - auf Grund von Sicherheitsanforderungen des Käufers/Anwenders oder zur Überprüfung der Fertigungsqualität - einer Belastungsprüfung der Art unterzogen, daß man auf seinen zylindrischen Teil regelmäßig verteilte, in Richtung der Längsachse des Rohres gerichtete Zugkräfte wirken läßt; dabei darf die Belastung jedoch nur so groß sein, daß die Grenze zwischen dem elastischen und dem plastischen Verformungsbereich des Metalls (hier: des Leichtmetalls) in den durch die Wärme beim Rundumverschweißen entstandenen, auf der Seite des Rohres befindlichen Wärmeeinflußzonen nicht überschritten wird.

Beim (Rundum)verschweißen der Teile eines solchen bekannten Kettbaums wird sowohl auf der Seite des Rohres als auch auf der Seite der Flansche (der Kettbaumscheiben) eine Zone durch die Schweißwärme so beeinflußt (Wärmeeinflußzone), daß das metallische Gefüge sich verändert. Das Material in diesen Wärmeeinflußzonen weist gegenüber dem Zustand vor dem Verschweißen eine deutliche Entfestigung auf; dieses zeigt folgende Gegenüberstellung von typischen Werten für die Härte des Metalls eines solchen bekannten Kettbaums nach dem Verschweißen:
circa 60 HB (Brinellhärte) in den kettbaumrohrseitigen Wärmeeinflußzonen;
circa 100 HB (Brinellhärte) in den kettbaumscheibenseitigen (flanschseitigen) Wärmeeinflußzonen;
circa 90 HB (Brinellhärte) in den Rundschweißnähten;
80 bis 100 HB (Brinellhärte) für den Teil des (Kettbaum)rohres, der nicht in den kettbaumrohrseitigen Wärmeeinflußzonen liegt;
130 bis 150 HB (Brinellhärte) für den Teil der Kettbaumscheiben (der Flansche), der nicht in den kettbaumscheibenseitigen (flanschseitigen) Wärmeeinflußzonen liegt.

Üblicherweise erfolgt die Herstellung der Kettbaumscheiben durch Schmieden, wobei Kettbaumscheibe und Kettbaumscheibenhals aus einem Stück gefertigt werden. Da jedoch die für das Schmieden eingesetzten Werkstoffe - auf Grund des Kupfergehaltessich weniger gut für das Schweißen eignen als die Werkstoffe, aus denen die Kettbaumrohre gefertigt sind, bildet in der Regel die auf der Seite der Kettbaumscheibe befindliche, durch das Schweißen entstandene Wärmeeinflußzone, besonders am Übergang zwischen der Schweißnaht und der kettbaumscheibenseitigen Wärmeeinflußzone, eine Schwachstelle der Verbindung von Kettbaumscheibe mit Kettbaumrohr: auf Grund des Materials, aus dem die Kettbaumscheibe gefertigt ist, können hier schon beim Schweißen viele sehr kleine Risse entstehen, die bei einer entsprechend großen Belastung - beispielsweise auf Grund der durch den auf dem Kettbaum befindlichen Fadenwickel ausgeübten Druckkräfte - oder nach wiederholten Belastungen dieser Art zum Sprödbruch führen können. Ein solcher Sprödbruch führt wiederum zum Wegspringen der Kettbaumscheibe mit der Folge der Gefährdung des Bedienungspersonals und/oder der Beschädigung der maschinellen Einrichtungen. Die geschilderten kleinen Risse sind jedoch für den Benutzer des Kettbaums mit bloßem Auge nicht sichtbar: ein solcher Schadensbeginn wird also nicht erkannt.

Eine zweite Schwachstelle der Verbindung von Kettbaumscheibe mit Kettbaumrohr durch Verschweißen bildet die auf der Seite des Kettbaumrohres befindliche Wärmeeinflußzone, auch deshalb, da dort zumeist aus fertigungstechnischen Gründen eine Schwächung der Wandung des Kettbaumrohres durch ein Überdrehen auf der Rohrinnenseite erfolgt. Zur Vermeidung dieser Schwächung der Kettbaumrohrwandung wurde bereits vorgeschlagen, das Ende des Kettbaumrohres am Innenumfang mit einer ringförmigen Verstärkung oder Verdickung zu versehen (siehe deutsches Gebrauchsmuster G 86 18 256.0). Gleichzeitig wird hiermit der tragende Querschnitt und somit die Belastbarkeit der Schweißnaht erhöht.
Diese Verstärkung oder Verdickung der Kettbaumrohrenden kann z.B. durch Stauchen dieser Enden oder durch eine Auftragschweißung gebildet werden.

Wie bereits erwähnt, erfolgt die Belastungsprüfung des bekannten Kettbaums nach dessen Fertigstellung. Ebenfalls erwähnt wurde, daß bei dieser Prüfung die Belastung durch die in Richtung der Längsachse des Kettbaumrohres gerichteten Zugkräfte die Grenze zwischen dem elastischen und dem plastischen Verformungsbereich (die Fließgrenze) des Metalls in den kettbaumrohrseitigen Wärmeeinflußzonen nicht übersteigen darf: sonst würde eine Zerstörung des Kettbaums erfolgen.

Auf Grund der Materialfestigkeitswerte und auch der tragenden Querschnittsfläche des Kettbaumrohres ist bei der - bekannten - Belastungsprüfung jedoch die Summe der in Richtung der Längsachse des Kettbaumrohres gerichteten, zur Erreichung (jedoch nicht Überschreitung) der Fließgrenze des Metalls in den kettbaumrohrseitigen Wärmeeinflußzonen notwendigen Zugkräfte kleiner als die Summe der entsprechenden, zur Erreichung der Fließ- oder Bruchgrenze der (Rund)schweißnähte und deren kettbaumscheibenseitigen Umgebung notwendigen Zugkräfte. Dieses bedeutet, daß bei einer solchen, nach der Fertigstellung des Kettbaums durchgeführten Belastungsprüfung in den Schweißnähten und deren kettbaumscheibenseitigen Umgebung eventuell vorhandene Material- oder Schweißfehler unerkannt bleiben; eine Belastungsprüfung dieser Art gibt daher dem Käufer/Benutzer des Kettbaums keine Sicherheit gegen ein Versagen des Kettbaums an den Schweißnähten oder am Übergang zwischen den Schweißnähten und den kettbaumscheibenseitigen Wärmeeinflußzonen.

Der Erfindung liegt die Aufgabe zugrunde, ein Verfahren der eingangs beschriebenen Gattung zur Verfügung zu stellen,
- das eine solche Belastungsprüfung des Kettbaums ermöglicht, daß Material- und/oder Schweißfehler in den Schweißnähten und deren kettbaumscheibenseitigen unmittelbaren Umgebung sicher erkannt werden,
   und
- mit dem ein Kettbaum geschaffen wird, bei dem eine große Belastung, die beispielsweise auf Grund von durch den auf dem Kettbaum befindlichen Faden- oder Garnwickel ausgeübten Druckkräften entstehen kann, oder wiederholte Belastungen dieser Art nicht zum Ab- oder Wegspringen der Kettbaumscheibe oder Kettbaumscheiben mit der Folge der Gefährdung des Bedienungspersonals und/oder der Beschädigung der maschinellen Einrichtungen führt.

Um es kurz zusammenzufassen: Es soll also ein Verfahren zur Herstellung eines sicheren Kettbaums zur Verfügung gestellt werden.

Die gestellte Aufgabe wird erfindungsgemäß bei einem Verfahren der eingangs genannten Art durch die im Kennzeichen des Anspruchs 1 angegebenen Merkmale gelöst.

Eine vorteilhafte Ausführungsform des erfindungsgemäßen Verfahrens ist im Anspruch 2 angegeben.

Der Erfindung liegt auch die Aufgabe zugrunde, einen Kettbaum der eingangs beschriebenen Gattung zur Verfügung zu stellen, der sicher in der Handhabung ist, d.h., daß bei dessen Benutzung eine entsprechend große, gegebenenfalls wiederholte Belastung, beispielsweise auf Grund von durch den auf dem Kettbaum befindlichen Faden- oder Garnwickel ausgeübten Druckkräften, nicht zum Ab- oder Wegspringen der Kettbaumscheibe oder -scheiben mit der Folge der Gefährdung des Bedienungspersonals und/oder der Beschädigung der Maschine, an der der Kettbaum eingesetzt wird, führt.

Diese Aufgabe wird erfindungsgemäß beim eingangs beschriebenen Kettbaum durch die im Kennzeichen des Anspruchs 3 angegebenen Merkmale gelöst.

Mit der Erfindung ist eine echte, also eine mit ausreichender Zugkraft zur Feststellung von Material- und/oder Schweißfehlern erfolgende Belastungsprüfung der Rundschweißnähte und des Metalls am Übergang zwischen diesen Schweißnähten und den Wärmeeinflußzonen auf der Seite der Kettbaumscheiben möglich, ohne das Metall in den kettbaumrohrseitigen Wärmeeinflußzonen über deren Fließgrenze hinaus zu beanspruchen. Dieses wird dadurch erreicht, daß diese Prüfung dann vorgenommen wird, wenn
- die im Bereich der kettbaumrohrseitigen Wärmeeinflußzonen liegende unmittelbare Umgebung der Rundschweißnähte jeweils über eine Länge - gemessen ab Mitte der Schweißnaht - von höchstens der Länge der ringförmigen Verstärkung oder Verdickung am Innenumfang eines Kettbaumrohrendes,
- der Bereich der Rundschweißnähte selbst
   und
- die im Bereich der Kettbaumscheibenhälse liegende unmittelbare Umgebung der Rundschweißnähte

annähernd bis auf Endmaß abgedreht worden sind, jedoch der restliche Teil der Wandung des Kettbaumrohres, insbesondere der, der innerhalb der - kettbaumrohrseitigen - Wärmeeinflußzonen liegt, noch nicht. Voraussetzung dabei ist, daß die Summe der in Richtung der Längsachse des Kettbaumrohres (2) gerichteten Zugkräfte
a) größer ist als die Kraft, die notwendig ist zur Erreichung der Grenze zwischen dem elastischen und dem plastischen Verformungsbereich des Metalls in dem Teil der Wandung des Kettbaumrohres, dem jeweils noch innerhalb der kettbaumrohrseitigen Wärmeeinflußzonen liegt, jedoch keine ringförmige Verstärkung oder Verdickung am Innenumfang eines Endes des Kettbaumrohres aufweist, wobei dieses sich bezieht auf den Kettbaum in auf Endmaß überdrehtem Zustand,
   und
b) kleiner ist als die Kraft, die notwendig ist zur Erreichung der Grenze zwischen dem elastischen und dem plastischen Verformungsbereich des Metalls in dem Teil der Wandung des Kettbaumrohres, der ebenfalls jeweils innerhalb der kettbaumrohrseitigen Wärmeeinflußzonen liegt, der jedoch zuvor abgedreht wurde, wobei dieses sich bezieht auf den Kettbaum in noch nicht auf Endmaß überdrehtem Zustand.

Die Erfindung führt ferner dazu, daß nach der Fertigstellung des Kettbaums - also nach dem Überdrehen des Kettbaums auf Endmaß im Bereich der Kettbaumscheibenhälse, der Rundschweißnähte und des Kettbaumrohres - der jeweils innerhalb der kettbaumrohrseitigen Wärmeeinflußzonen liegende Teil der Wandung des Kettbaumrohres, der zwar überdreht, jedoch davor nicht auf Endmaß abgedreht wurde, jeweils die schwächste Stelle dieses Kettbaums bildet. Diese Schwachstelle ist für den Anwender des Kettbaums aus folgendem Grund erwünscht:

Eine Überbeanspruchung des Kettbaums durch das mit Spannung aufgewickelte Fadenmaterial - beispielsweise aus Polyester, Polyamid, Polypropylen etc. - führt nicht zum Sprödbruch im Bereich der Schweißnähte oder deren kettbaumscheibenseitigen Umgebung, sondern zu einem Fließen des Metalls im zuvor erwähnten schwächsten Teil der Wandung des Kettbaumrohres. Durch dieses Fließen wird die Spannung in der Fadenwicklung abgebaut, bevor es zum Bruch kommt: das Fließen vernichtet sozusagen die in der Faden- bzw. Garnwicklung gespeicherte Energie.

Die Erfindung wird nachstehend anhand der Zeichnungen näher erläutert.
Fig. 1 zeigt schematisch einen erfindungsgemäßen Kettbaum im Schnitt durch die Kettbaumrohr-Längsachse.
   In dieser Figur ist der Kettbaum 1, bestehend aus dem Kettbaumrohr 2 mit an den Enden des Kettbaumrohres 2 angeordneten Kettbaumscheiben 3 und 4 dargestellt.
   Die Kettbaumscheiben 3 und 4 besitzen an der dem Kettbaumrohr 2 zugekehrten Seite jeweils einen Kettbaumscheibenhals 5 resp. 6, der mit dem jeweiligen Ende des Kettbaumrohres 2 an der Stoßstelle zwischen dem Kettbaumrohr 2 und dem Kettbaumscheibenhals 5 reps. 6 durch eine Rundschweißnaht 9 resp. 10 fest verbunden ist.
   Das jeweilige Ende des Kettbaumrohres 2 ist am Innenumfang mit einer ringförmigen Verstärkung oder Verdickung 15 resp. 16 versehen und über einen Kragen 7 resp. 8 eines Kettbaumscheibenhalses 5 resp. 6 gesteckt.
Fig. 2 zeigt - in Übereinstimmung mit der Lehre der vorliegender Erfindung - schematisch einen Schnitt durch einen Teil einer Kettbaumscheibe und des Kettbaumrohres.
   In dieser Figur - mit Schnitt durch die Kettbaumrohr-Längsachse - sind eine Kettbaumscheibe 3 mit einem Kettbaumscheibenhals 5 und das Kettbaumrohr 2 in dem Zustand dargestellt, in dem das am Innenumfang mit einer ringförmigen Verstärkung oder Verdickung 15 versehene Ende des Kettbaumrohres 2 über den Kragen 7 des Kettbaumscheibenhalses 5 gesteckt worden ist.
Fig. 3 zeigt - in Übereinstimmung mit der Lehre der vorliegenden Erfindung - schematisch einen Schnitt durch einen Teil einer Kettbaumscheibe und des Kettbaumrohres.
   In dieser Figur - mit Schnitt durch die Kettbaumrohr-Längsachse - sind eine Kettbaumscheibe 3 mit einem Kettbaumscheibenhals 5 und das Kettbaumrohr 2 in dem Zustand dargestellt, in dem das Ende des Kettbaumrohres 2 mit dem Kettbaumscheibenhals 5 durch Rundumverschweißen an der Stoßstelle zwischen dem Kettbaumrohr 2 und dem Kettbaumscheibenhals 5 fest verbunden worden ist. Die Fig. 3 zeigt ferner die Rundschweißnaht 9, die ringförmige Verstärkung oder Verdickung 15 am Innenumfang des Endes des Kettbaumrohres 2, den Kragen 7 des Kettbaumscheibenhalses 5, die auf der Seite der Kettbaumscheibe 3 befindliche (kettbaumscheibenseitige), durch das Rundumverschweißen entstandene Wärmeeinflußzone 12 sowie die auf der Seite des Kettbaumrohres 2 befindliche (kettbaumrohrseitige), ebenfalls durch das Rundumverschweißen entstandene Wärmeeinflußzone 11.
Fig. 4 zeigt - in Übereinstimmung mit der Lehre der vorliegenden Erfindung - schematisch einen Schnitt durch einen Teil einer Kettbaumscheibe und des Kettbaumrohres.
   In dieser Figur - mit Schnitt durch die Kettbaumrohr-Längsachse - sind eine Kettbaumscheibe 3 mit einem Kettbaumscheibenhals 5 und das Kettbaumrohr 2 in dem Zustand dargestellt, in dem - nach dem Rundumverschweißen - zunächst nur der Bereich der Rundschweißnaht 9, ferner die im Bereich des Kettbaumscheibenhalses 5 liegende unmittelbare Umgebung der Rundschweißnaht 9 und die im Bereich der kettbaumrohrseitigen Wärmeeinflußzone 11 liegende unmittelbare Umgebung der Rundschweißnaht 9 annähernd bis auf Endmaß abgedreht worden sind (letztere über eine Länge von etwa zwei Drittel der Länge der ringförmigen Verstärkung oder Verdickung 15, gemessen ab Mitte der Schweißnaht 9). Die Fig. 4 zeigt ferner die ringförmige Verstärkung oder Verdickung 15 am Innenumfang des Endes des Kettbaumrohres 2, den Kragen 7 des Kettbaumscheibenhalses 5, die kettbaumscheibenseitige Wärmeeinflußzone 12 und außerdem
   - den Teil 13 der Wandung des Kettbaumrohres 2, der - annähernd bis auf Endmaß - abgedreht wurde, innerhalb der kettbaumrohrseitigen Wärmeeinflußzone 11 liegt und eine ringförmige Verstärkung oder Verdickung 15 aufweist
      sowie
   - den Teil 14 der Wandung des Kettbaumrohres 2, der noch nicht - auf Endmaß - abgedreht oder überdreht wurde, ebenfalls noch innerhalb der kettbaumrohrseitigen Wärmeeinflußzone 11 liegt und keine ringförmige Verstärkung oder Verdickung aufweist.
Fig. 5 zeigt - in Übereinstimmung mit der Lehre der vorliegenden Erfindung - schematisch einen Schnitt durch einen Teil einer Kettbaumscheibe und des Kettbaumrohres.
   In dieser Figur - mit Schnitt durch die Kettbaumrohr-Längsachse - sind eine Kettbaumscheibe 3 mit einem Kettbaumscheibenhals 5 und das Kettbaumrohr 2 in dem Zustand dargestellt, in dem - nach der Durchführung der Belastungsprüfung - der Bereich des Kettbaumscheibenhalses 5, der Rundschweißnaht 9 und des Kettbaumrohres 2 auf Endmaß überdreht worden ist; dieses Überdrehen ist so erfolgt, daß die Dicke s2 des nunmehr überdrehten, zuvor abgedrehten und innerhalb der kettbaumrohrseitigen Wärmeeinflußzone 11 liegenden Teils 13 der Wandung des Kettbaumrohres 2 größer als die Dicke s1 des nunmehr überdrehten, zuvor nicht abgedrehten und ebenfalls innerhalb der kettbaumrohrseitigen Wärmeeinflußzone 11 liegenden Teils 14 der Wandung des Kettbaumrohres 2 ist. Die Fig. 5 zeigt ferner die ringförmige Verstärkung oder Verdickung 15 am Innenumfang des Endes des Kettbaumrohres 2, den Kragen 7 des Kettbaumscheibenhalses 5 sowie die kettbaumscheibenseitige Wärmeeinflußzone 12.
   Damit zeigt Fig. 5 einen Schnitt durch einen Teil einer Kettbaumscheibe und des Kettbaumrohres im Endzustand des erfindungsgemäßen Kettbaums, i.e. nach dessen Fertigstellung.

Für die Erfindung wurden
- ein rundes, gezogenes Kettbaumrohr aus einer Aluminiumlegierung aus 0,5 Gewichtsprozent Silicium, 0,7 Gewichtsprozent Eisen, 0,8 Gewichtsprozent Mangan, 1,3 Gewichtsprozent Magnesium und 96,7 Gewichtsprozent Aluminium
   und
- zwei geschmiedete, jeweils einen Kettbaumscheibenhals aufweisende Kettbaumscheiben aus einer Aluminiumlegierung aus 1,3 Gewichtsprozent Eisen, 0,9 Gewichtsprozent Kupfer, 0,2 Gewichtsprozent Mangan, 4,1 Gewichtsprozent Magnesium, 0,2 Gewichtsprozent Chrom, 5,1 Gewichtsprozent Zink und 88,2 Gewichtsprozent Aluminium
   eingesetzt.

Das Kettbaumrohr hatte eine Länge von 825 mm, eine Wanddicke von 16 mm und einen Außendurchmesser von 302 mm.
Ferner war das Kettbaumrohr an seinen Enden jeweils am Innenumfang mit einer - durch Auftragschweißung erhaltenen und anschließend kalibrierten - ringförmigen Verstärkung versehen, die eine Dicke von 2 mm und eine Länge von 10 mm aufwies.

Die Kettbaumscheiben hatten jeweils folgende Abmessungen:
- eine Dicke von 47 mm (im Bereich, wo der Kettbaumscheibenhals in die Kettbaumscheibe übergeht),
- einen Scheiben-Außendurchmesser von 762 mm,
- eine Länge des Kettbaumscheibenhalses von 70 mm,
   und
- eine Länge des Kragens des Kettbaumscheibenhalses von 10 mm.

Der Außendurchmesser der Kragen entsprach dem Innendurchmesser des Kettbaumrohres an den Enden dieses Rohres.

Der Radius am Übergang vom Kettbaumscheibenhals zur Kettbaumscheibe betrug jeweils circa 15 mm.

Es wurde jeweils ein Ende des Kettbaumrohres über einen Kragen eines Kettbaumscheibenhalses gesteckt. Danach wurde jeweils das Ende des Kettbaumrohres mit dem Kettbaumscheibenhals durch Rundumverschweißen, und zwar durch ein teilautomatisiertes Lichtbogen-Schutzgas-Schweißverfahren, an der Stoßstelle zwischen dem Kettbaumrohr und dem Kettbaumscheibenhals fest verbunden; dabei wurde eine V-förmige Schweißnaht, die im oberen Bereich eine Länge von 15 mm aufwies, hergestellt.
Als Schweißzusatz wurde dabei eine Legierung aus 1,9 Gewichtsprozent Silicium, 0,4 Gewichtsprozent Eisen, 1,3 Gewichtsprozent Magnesium, 1,0 Gewichtsprozent Zinn und 95,4 Gewichtsprozent Aluminium verwendet.

Nach dem Rundumverschweißen wurden zunächst
- die im Bereich der kettbaumrohrseitigen, durch die Wärme beim Rundumverschweißen entstandenen Wärmeeinflußzonen liegende unmittelbare Umgebung der Rundschweißnähte,
- der Bereich der Rundschweißnähte selbst
   und
- die im Bereich der Kettbaumscheibenhälse liegende unmittelbare Umgebung der Rundschweißnähte

annähernd bis auf Endmaß, nämlich bis auf einen Außendurchmesser von 298,2 mm abgedreht.

Die Länge dieser beiden Abdrehungen betrug jeweils insgesamt 17 mm, die sich zusammensetzte aus jeweils
- einer Abdrehung mit einer Länge von 1 mm im Bereich der kettbaumrohrseitigen Wärmeeinflußzone (damit entspricht diese Abdrehung, gemessen ab Mitte der Schweißnaht, einer Länge von circa 8,5 mm
- nämlich der Hälfte der Länge der Schweißnaht von 15 mm plus 1 mm - und ist somit kürzer als die ringförmige Verstärkung, die eine Länge von 10 mm aufweist),
- daran anschließend einer Abdrehung mit einer Länge von 15 mm des Bereichs der Schweißnaht selbst
   und
- daran anschließend einer Abdrehung mit einer Länge von 1 mm im Bereich des Kettbaumscheibenhalses.

Nach dem zuvor erwähnten Abdrehen wurde der Kettbaum einer Belastungsprüfung unterzogen, indem man auf seinen zylindrischen Teil regelmäßig verteilte, in Richtung der Längsachse des Kettbaumrohres gerichtete Zugkräfte wirken ließ. Dieses erfolgte auf folgende Art:

Man legte an der Innenseite der Kettbaumscheiben jeweils einen - aus zwei Halbringen zusammengesetzten - Stahlring an. An diesen Ringen setzte man
- regelmäßig an der Fläche der Ringe verteilte - Kolbenstangen an, die beidseitig aus 12 Hydraulikzylindern gedrückt wurden. Diese Hydraulikzylinder waren miteinander durch Hydraulikleitungen verbunden. Die Hydraulikzylinder waren gleich und hatten somit alle den gleichen Kolbendurchmesser. Mit den Kolbenstangen wurde eine Gesamtzugkraft von 1.800 kN auf den zylindrischen Teil des Kettbaums und damit auf die zu prüfenden Stellen, nämlich auf die Schweißnähte und deren unmittelbare kettbaumscheibenseitige Umgebung,ausgeübt.

Die zu prüfenden Stellen hielten die Belastung von 1.800 kN aus: es erfolgte kein Ab- bzw. Wegspringen der Kettbaumscheibe oder -scheiben.

Die Gesamtzugkraft von 1.800 kN war
- größer als die Kraft von 1.750 kN, die notwendig wäre zur Erreichung der Fließgrenze des Metalls in dem Teil der Wandung des Kettbaumrohres, der jeweils innerhalb der kettbaumrohrseitigen Wärmeeinflußzonen lag, der jedoch keine ringförmige Verstärkung aufwies (dieses bezog sich auf den Kettbaum in auf Endmaß überdrehtem Zustand)
   und
- kleiner als die Kraft von 2.050 kN, die notwendig wäre zur Erreichung der Fließgrenze des Metalls in dem Teil der Wandung des Kettbaumrohres, der ebenfalls jeweils innerhalb der kettbaumrohrseitigen Wärmeeinflußzonen lag, der jedoch zuvor abgedreht wurde (dieses bezog sich auf den Kettbaum in noch nicht auf Endmaß überdrehtem Zustand).

Erst nach der Durchführung der Belastungsprüfung wurde der Kettbaum auf Endmaß überdreht:
- Der Bereich der Kettbaumscheibenhälse, der Rundschweißnähte und des Kettbaumrohres wurde bis auf einen Außendurchmesser von 298,0 mm überdreht;
- der Radius am Übergang vom Kettbaumscheibenhals zur Kettbaumscheibe wurde ebenfalls überdreht, und zwar so, daß er jeweils nur noch 5 mm betrug;
- außerdem wurden die Kettbaumscheiben auf der Seite des Kettbaumrohres so weit überdreht, daß sie jeweils im Bereich, wo der Kettbaumscheibenhals in die Kettbaumscheibe übergeht, eine Dicke von 45 mm aufwiesen.

Nach dem Überdrehen auf Endmaß besaß der nunmehr überdrehte, vor der Durchführung der Belastungsprüfung abgedrehte und jeweils innerhalb der kettbaumrohrseitigen Wärmeeinflußzonen liegende Teil der Wandung des Kettbaumrohres eine Dicke von 16 mm und war damit dicker als der nun überdrehte, zuvor jedoch nicht abgedrehte und ebenfalls jeweils innerhalb der kettbaumrohrseitigen Wärmeeinflußzonen liegende Teil der Wandung des Kettbaumrohres, der eine Dicke von 14 mm besaß.

## Patentansprüche

1. Verfahren zur Herstellung eines Kettbaums aus
- einem aus schweißbarem Metall bestehenden runden Kettbaumrohr
und
- zwei, jeweils einen Kettbaumscheibenhals aufweisenden und ebenfalls aus schweißbarem Metall bestehenden Kettbaumscheiben,
wobei jeweils
- ein am Innenumfang mit einer ringförmigen Verstärkung oder Verdickung versehenes Ende des Kettbaumrohres über einen Kragen eines Kettbaumscheibenhalses gesteckt
und
- das Ende des Kettbaumrohres mit dem Kettbaumscheibenhals durch Rundumverschweißen an der Stoßstelle zwischen dem Kettbaumrohr und dem Kettbaumscheibenhals fest verbunden
wird, ferner der so hergestellte Kettbaum im Bereich der Kettbaumscheibenhälse, der Rundschweißnähte und des Kettbaumrohres auf Endmaß überdreht und der Kettbaum einer Belastungsprüfung der Art unterzogen wird, daß man auf seinen zylindrischen Teil regelmäßig verteilte, in Richtung der Längsachse des Kettbaumrohres gerichtete Zugkräfte wirken läßt, dadurch gekennzeichnet, daß
- nach dem Rundumverschweißen zunächst nur die im Bereich der kettbaumrohrseitigen Wärmeeinflußzonen (11) liegende unmittelbare Umgebung der Rundschweißnähte (9; 10) jeweils über eine ab Mitte der Schweißnaht gemessene Länge, die höchstens der Länge der ringförmigen Verstärkung oder Verdickung (15; 16) am Innenumfang eines Endes des Kettbaumrohres (2) entspricht, ferner der Bereich der Rundschweißnähte (9; 10) selbst und die im Bereich der Kettbaumscheibenhälse (5; 6) liegende unmittelbare Umgebung der Rundschweißnähte (9; 10) annähernd bis auf Endmaß abgedreht werden,
- anschließend der Kettbaum (1) der Belastungsprüfung in der Weise unterzogen wird, daß die Summe der in Richtung der Längsachse des Kettbaumrohres (2) gerichteten Zugkräfte
a) größer ist als die Kraft, die notwendig ist zur Erreichung der Grenze zwischen dem elastischen und dem plastischen Verformungsbereich des Metalls in dem Teil (14) der Wandung des Kettbaumrohres (2), der jeweils noch innerhalb der kettbaumrohrseitigen Wärmeeinflußzonen (11) liegt, jedoch keine ringförmige Verstärkung oder Verdickung am Innenumfang eines Endes des Kettbaumrohres (2) aufweist, wobei dieses sich bezieht auf den Kettbaum (1) in auf Endmaß überdrehtem Zustand,
und
b) kleiner ist als die Kraft, die notwendig ist zur Erreichung der Grenze zwischen dem elastischen und dem plastischen Verformungsbereich des Metalls in dem Teil (13) der Wandung des Kettbaumrohres (2), der ebenfalls jeweils innerhalb der kettbaumrohrseitigen Wärmeeinflußzonen (11) liegt, der jedoch zuvor abgedreht wurde, wobei dieses sich bezieht auf den Kettbaum (1) in noch nicht auf Endmaß überdrehtem Zustand,
und
- erst dann der Kettbaum (1) im Bereich der Kettbaumscheibenhälse (5; 6), der Rundschweißnähte (9; 10) und des Kettbaumrohres (2) so auf Endmaß überdreht wird, daß die Dicke (s2) des nun überdrehten, zuvor abgedrehten und jeweils innerhalb der kettbaumrohrseitigen Wärmeeinflußzonen (11) liegenden Teils (13) der Wandung des Kettbaumrohres (2) größer als die Dicke (s1) des nun überdrehten, zuvor jedoch nicht abgedrehten und ebenfalls jeweils innerhalb der kettbaumrohrseitigen Wärmeeinflußzonen (11) liegenden Teils (14) der Wandung des Kettbaumrohres (2) ist.

2. Verfahren nach Anspruch 1, dadurch gekennzeichnet, daß das schweißbare Metall Leichtmetall ist.

3. Kettbaum, bestehend aus einem runden Kettbaumrohr aus schweißbarem Metall mit an den Enden des Kettbaumrohres angeordneten Kettbaumscheiben aus ebenfalls schweißbarem Metall, bei dem die Kettbaumscheiben an der dem Kettbaumrohr zugekehrten Seite jeweils einen Kettbaumscheibenhals besitzen, der mit dem jeweiligen Ende des Kettbaumrohres an der Stoßstelle zwischen dem Kettbaumrohr und dem Kettbaumscheibenhals durch eine Rundschweißnaht fest verbunden ist, wobei jeweils das am Innenumfang mit einer ringförmigen Verstärkung oder Verdickung versehene Ende des Kettbaumrohres über einen Kragen eines Kettbaumscheibenhalses gesteckt ist, dadurch gekennzeichnet, daß dieser Kettbaum (1) nach einem Verfahren gemäß Anspruch 1 oder 2 hergestellt worden ist und der Teil (14) der Wandung des Kettbaumrohres (2), der jeweils noch innerhalb der kettbaumrohrseitigen Wärmeeinflußzonen (11) liegt, jedoch keine ringförmige Verstärkung oder Verdickung (15, 16) am Innenumfang eines Endes des Kettbaumrohres (2) aufweist, jeweils den schwächsten Teil des Kettbaums (1) der Art bildet, daß eine Überbeanspruchung des Kettbaums (1) auf Grund der durch einen auf dem Kettbaum (1) befindlichen Fadenwickel ausgeübten Druckkräfte zu einem Fließen des Metalls in diesem schwächsten Teil führt, wodurch ein Sprödbruch im Bereich der Rundschweißnähte (9, 10) oder deren kettbaumscheibenseitigen Umgebung vermieden wird.

## Claims

1. Method for the manufacture of a warp beam from
- a round warp beam tube consisting of a weldable metal
and
- two warp beam flanges, each having a warp beam flange neck and also consisting of a weldable metal,
wherein respectively
- one end of the warp beam tube provided with an annular reinforcement or thickening is fitted over a collar of a warp beam flange neck
and
- the end of the warp beam tube is rigidly connected to the warp beam flange neck by circumferential welding at the joint between the warp beam tube and the warp beam flange neck,
moreover, the warp beam produced in this way is finish-turned in the zone of the warp beam flange necks, the circumferential welds and the warp beam tube to its final dimension, and the warp beam is subjected to a loading test in such a way that regularly distributed tensile forces directed in the direction of the longitudinal axis of the warp beam tube are caused to act on its cylindrical part, characterized in that
- after the circumferential welding, there are turned approximately to their final dimension, at first only the immediate surroundings of the circumferential welds (9; 10) lying in the region of the heat effect zones (11) on the side of the warp beam tube, each over a length measured from the centre of the weld, corresponding to at most the length of the annular reinforcement or thickening (15, 16) at the inner circumference of one end of the warp beam tube (2), and subsequently the region of the circumferential welds (9; 10) themselves and the immediate surroundings of the circumferential welds (9; 10) lying in the region of the warp beam flange necks (5, 6),
- subsequently the warp beam (1) is subjected to the loading test in such a way that the sum of the tensile forces directed in the direction of the longitudinal axis of the warp beam tube (2)
a) is greater than the force required for reaching the boundary line between the elastic and plastic deformation range of the metal in the part (14) of the wall of the warp beam tube (2) which respectively still lies in the heat effect zones (11) on the side of the warp beam tube but does not have any annular reinforcement or thickening at the inner circumference of one end of the warp beam tube (2), in which arrangement this refers to the warp beam (1) in its state finish-turned to its final dimension
and
b) is smaller than the force required for reaching the boundary line between the elastic and plastic deformation range of the metal in the part (13) of the wall of the warp beam tube (2), which respectively also lies within the heat effect zones (11) on the side of the warp beam tube but which has been previously turned, in which arrangement this refers to the warp beam (1) in its state not yet finish-turned to its final dimension,
and
- the warp beam (1) is only finish-turned in the region of the warp beam flange necks (5, 6), the circumferential welds (9; 10) and the warp beam tube (2) to its final dimension in such a way that the thickness (s2) of the now finish-turned part (13), previously turned and respectively lying within the heat effect zones (11) on the side of the warp beam tube of the wall of the warp beam tube (2) is greater than the thickness (s1) of the now finish-turned but previously not turned part (14) of the wall of the warp beam tube (2) also respectively lying within the heat effect zones (11) on the side of the warp beam tube.

2. Method according to Claim 1, characterized in that the weldable metal is light metal.

3. A warp beam consisting of a round warp beam tube consisting of a weldable metal with warp beam flanges arranged at the ends of the warp beam tube also of a weldable metal, wherein the warp beam flanges each have on the side facing the warp beam tube a warp beam flange neck which at the joint between the warp beam tube and the warp beam flange neck is rigidly connected to the respective end of the warp beam tube, wherein the end of the warp beam tube respectively provided at the inner circumference with an annular reinforcement or thickening is fitted over a collar of a warp beam flange neck, characterized in that this warp beam (1) has been produced according to a method in accordance with claim 1 or 2, and the part (14) of the wall of the warp beam tube (2) which respectively still lies within the heat effect zones (11) on the side of the warp beam but does not have any annular reinforcement or thickening (15, 16) on the inner circumference of one end of the warp beam tube (2), respectively forms the weakest part of the warp beam (1) in such a way that an overstressing of the warp beam (1) because of the pressure forces exerted by the yarn lap located on the warp beam (1), leads to a flow of the metal in this weakest part, whereby a brittle fracture is prevented in the zone of the circumferential welds (9; 10) or their vicinity on the side of the warp beam flange.

## Revendications

1.- Procédé pour la fabrication d'une ensouple comprenant :
- un tube d'ensouple rond en métal soudable, et
- deux flasques d'ensouple comportant chacun un moyeu de flasque d'ensouple également en métal soudable, étant entendu
- que chaque extrémité du tube d'ensouple, pourvue, à sa périphérie interne, d'un renforcement ou d'un épaississement annulaire, est engagée sur un col d'un moyeu de flasque d'ensouple, et
- que chaque extrémité du tube d'ensouple est reliée rigidement au moyeu de flasque d'ensouple par une soudure circulaire au niveau du joint entre le tube d'ensouple et le moyeu de flasque d'ensouple, l'ensouple ainsi réalisée est ensuite usinée jusqu'au calibre final par tournage dans le domaine des moyeux de flasque d'ensouple, des soudures circulaires et du tube d'ensouple, et l'ensouple est soumise à un essai de mise en charge selon lequel on fait agir, sur sa partie cylindrique, des forces de traction régulièrement réparties et orientées dans le sens de l'axe longitudinal du tube d'ensouple,
caractérisé en ce que
- après le soudage circulaire, initialement, seuls les environs immédiats des soudures circulaires (9; 10) situés dans le domaine des zones d'influence thermique (11) du côté du tube d'ensouple, chaque fois sur une longueur, mesurée à partir du milieu de la soudure, qui est égale tout au plus à la longueur du renforcement ou de l'épaississement annulaire (15; 16) à la périphérie interne d'une extrémité du tube d'ensouple (2), ainsi que le domaine des soudures circulaires (9; 10) elles-mêmes et les environs immédiats des soudures circulaires (9; 10) situés dans le domaine des moyeux de flasque d'ensouple (5; 6), sont décolletés approximativement jusqu'au calibre final,
- ensuite, l'ensouple (1) est soumise à l'essai de mise en charge d'une manière telle que la somme des forces de traction orientées dans le sens de l'axe longitudinal du tube d'ensouple (2),
a) soit supérieure à la force qui est nécessaire pour atteindre la limite entre les domaines de déformation élastique et de déformation plastique du métal dans la partie (14) de la paroi du tube d'ensouple (2) qui se situe chaque fois encore à l'intérieur des zones d'influence thermique (11) du côté du tube d'ensouple, mais ne présente aucun renforcement ou épaississement annulaire au niveau de la périphérie interne d'une extrémité du tube d'ensouple (2), ceci se référant à l'ensouple (1) dans l'état usiné jusqu'au calibre final par tournage, et
b) est inférieure à la force qui est nécessaire pour atteindre la limite entre les domaines de déformation élastique et de déformation plastique du métal dans la partie (13) de la paroi du tube d'ensouple (2), qui se situe également chaque fois à l'intérieur des zones d'influence thermique (11) du côté du tube d'ensouple qui a cependant été préalablement décolleté, ceci se référant à l'ensouple (1) dans l'état pas encore usiné jusqu'au calibre final par tournage, et
- ce n'est qu'alors que l'ensouple (1), dans le domaine des moyeux de flasque d'ensouple (5; 6), des soudures circulaires (9; 10) et du tube d'ensouple (2), est usinée jusqu'au calibre final par tournage d'une manière telle que l'épaisseur (s2) de la partie (13) de la paroi du tube d'ensouple (2) située à l'intérieur des zones d'influence thermique (11) du côté du tube d'ensouple, auparavant décolletée, mais à présent usinée par tournage, est supérieure à l'épaisseur (s1) de la partie (14),de la paroi du tube d'ensouple (2) à présent usinée par tournage, mais auparavant non décolletée, et située également dans les zones d'influence thermique (11) du côté du tube d'ensouple.

2.- Procédé suivant la revendication 1, caractérisé en ce que le métal soudable est un métal léger.

3.- Ensouple, faite d'un tube d'ensouple rond en métal soudable et de flasques d'ensouple également en métal soudable disposés aux extrémités du tube d'ensouple, dans laquelle les flasques d'ensouple sont chacun pourvus, du côté tourné vers le tube d'ensouple, d'un moyeu de flasque d'ensouple qui est relié rigidement par une soudure circulaire à l'extrémité correspondante du tube d'ensouple, au niveau du joint entre le tube d'ensouple et le moyeu de flasque d'ensouple, étant entendu que chaque extrémité du tube d'ensouple pourvue à sa périphérie interne d'un renforcement ou d'un épaississement annulaire est engagée sur un col d'un moyeu de flasque d'ensouple, caractérisée en ce que cette ensouple (1) a été fabriquée conformément à un procédé suivant la revendication 1 ou 2 et que la partie (14) de la paroi du tube d'ensouple (2), qui est chaque fois située à l'intérieur des zones d'influence thermique (11) du côté du tube d'ensouple, ne présente cependant aucun renforcement ou épaississement annulaire (15; 16) à la périphérie interne d'une extrémité du tube d'ensouple (2), mais forme la partie la plus faible de l'ensouple (1), de telle sorte qu'une sollicitation excessive de l'ensouple (1), due aux forces de pression exercées par un enroulement de fil présent sur l'ensouple (1), aboutit à un écoulement du métal dans cette partie la plus faible, de sorte qu'une rupture de fragilité est évitée dans le domaine des soudures circulaires (9; 10) ou de leurs environs du côté des flasques d'ensouple.
